# EUROPÄISCHE PATENTSCHRIFT

(11) **EP 1 208 344 B1**
(45) Veröffentlichungstag und Bekanntmachung des Hinweises auf die Patenterteilung: **19.02.2003**
(21) Anmeldenummer: 00953171.6
(22) Anmeldetag: 17.08.2000
(51) Int. Cl.: F28F 19/02

(54) **HEIZELEMENT FÜR EINEN REGENERATIV-WÄRMETAUSCHER UND VERFAHREN ZUM HERSTELLEN EINES HEIZELEMENTES**
HEATING ELEMENT FOR A REGENERATIVE HEAT EXCHANGER AND METHOD FOR PRODUCING A HEATING ELEMENT
ELEMENT CHAUFFANT POUR ECHANGEUR DE CHALEUR A RECUPERATION ET PROCEDE DE PRODUCTION D'UN ELEMENT CHAUFFANT

(30) Priorität: 27.08.1999 DE 19940627
(43) Veröffentlichungstag der Anmeldung: 29.05.2002
(73) Patentinhaber: ALSTOM, 75116 Paris (FR)
(72) Erfinder: MÜLLER-ODENWALD, Hermann, 68161 Mannheim (DE); WEYLAND, Friedrich, 69168 Wiesloch (DE)
(74) Vertreter: Hellwig, Tillmann, Dr.
(86) Internationale Anmeldenummer: EP0008018
(87) Internationale Veröffentlichungsnummer: WO01016545

(56) Entgegenhaltungen:
- EP-A- 0 200 546
- EP-A- 0 522 360
- DE-A- 4 309 844
- US-A- 5 036 903
- PATENT ABSTRACTS OF JAPAN vol. 009, no. 297 (M-432), 25. November 1985 (1985-11-25) -& JP 60 134199 A (MATSUSHITA DENKI SANGYO KK), 17. Juli 1985 (1985-07-17)

## Beschreibung

Die Erfindung betrifft ein als profiliertes Stahlblech ausgebildetes Heizelement für einen Regenerativ-Wärmetauscher.

Derartige Heizelemente sind allgemein bekannt. Eine Vielzahl von Heizelementen bilden die Speichermasse des Regenerativ-Wärmetauschers. Die zur Wärmeübertragung benötigte Speichermasse ist beim Einsatz in korrosiven und/oder staubhaltigen Gasströmen besonderen betrieblichen Beanspruchungen unterworfen. Dies trifft zum Beispiel für die Speichermasse auf der kalten Seite von Luftvorwärmern zu, wo die Temperatur der Speichermasse zumindest zeitweise unterhalb des Schwefelsäuretaupunktes liegt und sich in Verbindung mit Flugstaub korrosive Beläge bilden. In Gasvorwärmern zur Wiederaufheizung von Reingasen aus Rauchgaswäschern, wo sich zusätzlich zu Säure und Staub Sorptions-oder Neutralisationsmittel und Produkte aus der Rauchgasreinigungsanlage auf den Heizflächen ablagern, treten ähnliche Probleme auf. Die Speichermasse muß deshalb hinreichend korrosionsfest sein und die Beläge sollen möglichst leicht durch Blasen oder Spülen abzureinigen sein. Für solche Anwendungen sind Speichermassen aus emaillierten Stahlblechprofilen oder Speichermaterialien aus Kunststoff bekannt geworden (DE 32 07 213 C2).

Emaillierte Stahlbleche haben den Nachteil, daß Email zwar gegen Säuren wie Schwefelsäure und Salzsäure relativ gut beständig ist, gegen die in Rauchgasen auch vorkommende Flusssäure aber unbeständig ist und auch einen basischen Angriff zum Beispiel durch Niederschläge von Neutralisationsmitteln (Additive oder Sorptionsmittel) zur Bindung saurer Gase, nicht hinreichend lang widersteht und Beläge wegen der relativ guten Benetzbarkeit von Email mehr oder weniger fest haften. Speichermaterial aus preiswertem Kunststoff hat sich nur bedingt bewährt. In Folge der komplexen Beanspruchung (Temperaturwechselbeanspruchung, chemischer Angriff) versprödet das Material zu schnell und wird schadhaft. Wegen der relativ geringen mechanischen Festigkeit können Speichermassen aus Kunststoff auch nicht mit den üblichen Blas-oder Spüldrücken abgereinigt werden. Ein weiterer Nachteil ist die geringe Wärmespeicherkapazität und Wärmeleitfähigkeit von Kunststoffen, was beim Einsatz von Kunststoffen als Speichermaterial wärmetechnisch ungünstig ist und durch größere Speichermassen ausgeglichen werden muß.

Um das Problem der Versprödung und Alterung von Kunststoff zu umgehen, wurden spezielle, aus der DE 195 12 351 C1 bekannte Speichermaterialien aus Fluorpolymeren wie PTFE vorgeschlagen. Fluorpolymere sind nahezu chemisch inert und haben bekannterweise einen weiteren Vorteil besonders schmutzabweisend zu sein. Das Material ist im Vergleich zu emaillierten Stahlblechen aber deutlich teurer und läßt sich wirtschaftlich nicht in beliebiger Form und Abmessung herstellen. Aus diesen Gründen beschränkt sich der Einsatz von Speichermassen, die voll aus Fluorkunststoffen bestehen, auf Anwendungen als Kaltendlage mit Lagenhöhe von zirka 300 mm, was zusätzliche Behälter mit Speichermasse und damit konstruktiven Mehraufwand notwendig macht. Außerdem haben Fluorkunststoffe auch den Nachteil der geringen Wärmespeicherkapazität und Wärmeleitfähigkeit und können wirtschaftlich nicht in für den Wärmeübergang günstiger Profilform dargestellt werden.

Es stellt sich die Aufgabe ein Heizelement der eingangs genannten Art anzugeben, das auch gegen Flusssäure beständig ist, schmutzabweisende Eigenschaften hat und trotzdem eine gute Wärmespeicherkapazität beziehungsweise Wärmeleitfähigkeit aufweist.

Gelöst wird diese Aufgabe erfindungsgemäß durch die im Anspruch 1 angegebenen Merkmale.

Mit der Emaillierung wird ein Korrosionsschutz erzeugt. Die Permeabilität des Fluorkunststoffes (PTFE) ist daher nicht von so großer Bedeutung, so daß eine dünne PTFE-Beschichtung ausreicht. Sie gewährleistet die antiadhäsiven Eigenschaften und beeinflußt aufgrund der geringen Schichtdicke die Wärmespeicherkapazität und die Wärmeleitfähigkeit nur unwesentlich.

Vorzugsweise wird eine Schichtdicke von 10 bis 50 µm gewählt, da etwa bis zu dieser Schichtdicke das PTFE in einem Arbeitsgang aufgebracht werden kann.

Zur Erhöhung des Korrosionsschutzes ist die Emailschicht in säurefester Ausbildung ausgeführt.

Ein Verfahren zur Herstellung eines Heizelementes nach Anspruch 1 zeichnet sich durch folgende Schritte aus
a. Stahlcoils werden mit Hilfe von Profilwalzen profiliert und daraus entsprechend der geforderten Maße Heizelemente zugeschnitten,
b. das Heizelement wird emailliert und
c. der Fluorkunststoff wird aufgebracht.

Es hat sich überraschend gezeigt, daß eine dünne Schicht von Fluorkunststoff von beispielsweise 10 bis 50 µm Dicke ohne besondere Vorbehandlung der Emailoberfläche hinreichend gut auf dem Email haftet.

Zur Verbesserung der Haftung kann eine Aufrauhung der Emailschicht vorgenommen werden.

Grundsätzlich kann die Fluorkunststoff-Beschichtung ein- oder mehrlagig aufgebaut werden.

Mit den emaillierten und fluorkunststoffbeschichteten Heizelementprofilen läßt sich auf besonders wirtschafltiche Weise eine Speichermasse darstellen, die korrosionsfest und schmutzabweisend ist und keine wärmetechnischen und konstruktiven Nachteile oder Einschränkungen hinsichtlich der Betriebsweise aufweist, da die bezüglich Wärmetausch, Druckverlust und mechanischer Stabilität optimierten und bewährten Stahlblechprofile eingesetzt werden können und die dünne Fluorkunststoffschicht die Wärmeübertragungsleistung nur unwesentlich (praktisch nicht) beeinflußt. Ein weiterer Vorteil des erfinderischen Verfahrens ist, daß die Fluorkunststoffbeschichtung mit den zum Emaillieren von Heizblechen üblichen Einrichtungen erfolgen kann und somit für die Herstellung keine zusätzlichen Apparate und Einrichtungen notwendig sind.

Die schmutzabweisende Eigenschaft der erfinderischen Heizelementprofile vermindert oder verhindert sogar ganz den Aufbau von druckverlusterhöhenden Verschmutzungsschichten auf den Profilen. Das bringt betriebliche Vorteile, weil dann die Intervalle für die bei Erreichen des maximal zulässigen Druckverlustes notwendigen Reinigungen der Speichermasse verlängert werden können und damit auch geringere Mengen an Abwasser anfallen. Bilden sich trotzdem Beläge, so haften diese auf Fluorkunststoff weniger fest an und lassen sich mit geringerem Blas-oder Spüldruck/und daher mit geringeren Mengen an Blasmedium und Spülwasser reinigen.

Aus Gründen der besseren Wirtschaftlichkeit einer Kesselanlage wird bei Luftvorwärmern eine möglichst tiefe Rauchgasaustrittstemperatur (Temperatur des Rauchgases nach Durchströmen des Wärmetauschers) und damit auch eine möglichst tiefe Kaltendtemperatur des Wärmetauschers angestrebt. Bei staubhaltigen Rauchgasen waren bisher wegen zu schneller Belagsbildung und schlechter Abreinigbarkeit die Grenzen gesetzt. Mit den erfinderischen schmutzabweisenden Heizblechprofilen wird eine Belagsbildung bei extremer Taupunktunterschreitung verhindert oder sie ist zumindest besser beherrschbar, was letztlich eine bessere Absenkung der Rauchgastemperatur zuläßt. Eine tiefere Rauchgastemperatur bedeutet einen höheren Kesselwirkungsgrad und damit eine geringere CO₂-Emission und die dem Luftvorwärmer nachgeschalteten Anlagen (Elektrofilter, Rauchgasreinigungsanlage) können kleiner gebaut werden.

Auch bei Regenerativ-Wärmetauschern an Anlagen zur selektiven Reduktion von Stickoxiden (SCR-De NOx) lassen sich die auf der heißen Lage beziehungsweise Mittellage bildenden Beläge von Ammoniumsulfaten mit der erfindungsgemäßen Beschichtungskombination leichter abreinigen.

Anhand eines Ausführungsbeispieles wird ein erfindungsgemäßes Heizelement und ein Verfahren zur Herstellung des Heizelementes beschrieben.

Ein Heizelement besteht aus einem Stahlblech, das nach seiner Profilierung durch Entfetten oder Beizen für die Emaillierung vorbereitet wird. Nach erfolgter Emaillierung mit einem säurebeständigen Email wird ohne Vorbehandlung der emaillierten Oberfläche der Fluorkunststoff (z. B. PTFE) in einer Schichtstärke von 10 bis 50 µm, zum Beispiel durch Aufsprühen, aufgebracht, getrocknet und getempert. Zur Verbesserung der Haftkraft kann vor dem Aufbringen der Fluorkunststoffbeschichtung ein Aufrauhen der Emailoberfläche zum Beispiel durch leichtes Sandstrahlen, Beizen mit Flusssäure oder einer Base erfolgen.

Die Beschichtung kann ein- oder mehrlagig aufgebracht werden. Nach einer bevorzugten Ausführungsform wird auf das Email ohne Vorbehandlung eine besonders gut haftende Fluorpolymergrundierung und darauf eine Fluorpolymerdeckschicht aufgebracht.

## Patentansprüche

1. Heizelement für einen Regenerativ-Wärmetauscher, das als profiliertes Stahlblech ausgebildet und emailliert ist, **dadurch gekennzeichnet, daß** die emaillierte Oberfläche mit einer Beschichtung aus Fluorkunststoff versehen ist.

2. Heizelement nach Anspruch 1, **dadurch gekennzeichnet, daß** die Fluorkunststoff-Beschichtung eine Schichtstärke von 10 bis 50 µm aufweist.

3. Heizelement nach Anspruch 1, **dadurch gekennzeichnet, daß** die emaillierte Oberfläche säurefest ausgebildet ist.

4. Verfahren zur Herstellung eines Heizelements für Regenerativ-Wärmetauscher nach Anspruch 1, **dadurch gekennzeichnet, daß** Stahlcoils mit Hilfe von Profilwalzen profiliert und daraus entsprechend der geforderten Maße das Heizelement zugeschnitten wird, daß das Stahlblech emailliert wird und daß die Fluorkunststoff-Beschichtung aufgebracht wird.

5. Verfahren nach Anspruch 4, **dadurch gekennzeichnet, daß** die emaillierte Oberfläche des Stahlbleches aufgerauht wird.

6. Verfahren nach Anspruch 4, **dadurch gekennzeichnet, daß** die Fluorkunststoff-Beschichtung ein-oder mehrlagig aufgebracht wird.

## Claims

1. A heating element for a regenerative heat exchanger, which is constructed as a profiled steel plate and is enamelled, **characterised in that** the enamelled surface is provided with a coating of fluoroplastic.

2. A heating element according to Claim 1, **characterised in that** the fluoroplastic coating has a layer thickness of 10 to 50 µm.

3. A heating element according to Claim 1, **characterised in that** the enamelled surface is constructed to be acid-resistant.

4. A process for manufacturing a heating element for regenerative heat exchangers according to Claim 1, **characterised in that** steel coils are profiled with the aid of profiling rollers and the heating element is cut therefrom according to the required size, **in that** the steel plate is enamelled and **in that** the fluoroplastic coating is applied.

5. A process according to Claim 4, **characterised in that** the enamelled surface of the steel plate is roughened.

6. A process according to Claim 4, **characterised in that** the fluoroplastic coating is applied in one or more layers.

## Revendications

1. Elément chauffant pour échangeur de chaleur à récupération qui est conçu sous forme de tôle en acier profilée et émaillée, **caractérisé en ce que** la surface émaillée est dotée d'un revêtement en plastique fluoré.

2. Elément chauffant selon la revendication 1, **caractérisé en ce que** le revêtement en plastique fluoré présente une épaisseur de 10 à 50 µm.

3. Elément chauffant selon la revendication 1, **caractérisé en ce que** la surface émaillée résiste à l'acide.

4. Procédé de production d'un élément chauffant pour échangeur de chaleur à récupération selon la revendication 1, **caractérisé en ce que** les bobines en acier sont profilées à l'aide de cylindres à profilés et l'élément de chauffage est découpé selon les mesures requises dans celles-ci, que la tôle en acier est émaillée et que le revêtement en plastique fluoré est déposé.

5. Procédé selon la revendication 4, **caractérisé en ce que** la surface émaillée de la tôle en acier est décapée.

6. Procédé selon la revendication 4, **caractérisé en ce que** le revêtement en plastique fluoré est déposé en une ou plusieurs couches.
